# EUROPÄISCHE PATENTSCHRIFT

(11) **EP 0 326 702 B1**
(45) Veröffentlichungstag und Bekanntmachung des Hinweises auf die Patenterteilung: **02.06.1993**
(21) Anmeldenummer: 88121350.8
(22) Anmeldetag: 21.12.1988
(51) Int. Cl.: D06M 13/322

(54) **Aminsalze als Flottenstabilisatoren im Rahmen der öl- und/oder wasserabweisenden Ausrüstung von Fasermaterialien**
Amine salts as stabilizers for the oil and water repellent finishing of fibre materials
Sels d'amines comme stabilisants pour le finissage oléo- et hydrofuge de matériaux fibreux

(30) Priorität: 01.02.1988 DE 3802878
(43) Veröffentlichungstag der Anmeldung: 09.08.1989
(73) Patentinhaber: Pfersee Chemie GmbH, 86460 Langweid a. Lech (DE)
(72) Erfinder: Artner, Wilhelm, D-8894 Motzenhofen (DE); Mosch, Franz, D-8901 Gessertshausen (DE); Bernheim, Michael, Dr., D-8901 Aystetten (DE)

(56) Entgegenhaltungen:
- GB-A- 602 109
- US-A- 3 869 250
- US-A- 3 968 066

## Beschreibung

Die vorliegende Erfindung betrifft die Verwendung bestimmter wasserlöslicher Aminsalze als Zusatz zu wäßrigen Flotten im Rahmen der öl- und/oder Wasserabweisenden Ausrüstung von Fasermaterialien. Die Aminsalze fungieren hierbei als Flottenstabilisatoren.

Die Stabilisierung von wäßrigen Flotten bei der öl- und/oder wasserabweisenden Ausrüstung ist längst bekannt. Sie ist erforderlich, um bei den empfindlichen Flotten Abscheidungen zu verhindern, die zu Flecken auf den auszurüstenden Fasermaterialien führen. Die Verwendung von Emulgatoren allein ist dabei durch Beeinträchtigung der Effekte nicht möglich. So werden für dieses Einsatzgebiet nach dem Stand der Technik vor allem quaternäre Ammoniumverbindungen, insbesondere Octadecyloximethylpyridiniumchlorid empfohlen. Diese Verbindungen sind nur in einem relativ umständlichen und damit teuren Herstellungsprozess zu gewinnen und weisen auch von Fall zu Fall einen unangenehmen Eigengeruch auf. Das bevorzugt verwendete Octadecyloximethylpyridiniumchlorid ist dabei durch eine höhere Lösungstemperatur zusätzlich noch umständlich in der Handhabung und bei der Verarbeitung durch Abspaltung von Formaldehyd und Pyridin als problematisch einzustufen.

Aus der GB-A-602 109 ist es bekannt, Aminsalze als Emulgatoren für Zusammensetzungen zu verwenden, welche Wachse, Aluminiumsalze und Fettsäuren enthalten, wobei die Fettsäuren als Stabilisatoren dienen sollen.

Die vorliegende Erfindung hat sich die Aufgabe gestellt, für die öl- und/oder wasserabweisende Ausrüstung von Fasermaterialien mittels wäßriger Flotten, welche mindestens ein Silikon oder eine organische Fluorverbindung enthalten, als Zusätze solche Flottenstabilisatoren zu verwenden, welche die aufgezeigten Nachteile nicht aufweisen. Überraschenderweise wurde gefunden, daß ausgewählte Aminsalze, die üblicherweise in wässerigem Medium vorliegen, äußerst wirksame Flottenstabilisatoren sind. Diese Aminsalze sind für die unterschiedlichsten Zwecke, z.B. als Antikoagulationsmittel (JP-Anmeldung 45/24710 ref. in Derwent CPI-Ref.-Nr. 39182 Q), Dispergiermittel (siehe Aufsatz "Study on Textile Dyeing Additives - Dyeing Additive for Polyester Fibres", referiert in CA 90 (18) 138.939 c) und Vorbehandlungsmittel (FR-A 2 090 205) bekannt, doch konnte aus diesen Einsatzgebieten keineswegs auf den Gegenstand der Erfindung geschlossen werden. Die Lösung der gestellten Aufgabe besteht somit gemäß Anspruch 1 in der Verwendung von wasserlöslichen Salzen von Aminen der allgemeinen Formel (I)

In der R₁, R₂ und R₃ unabhängig voneinander einen Alkylrest mit 1 bis 22 C-Atomen oder Wasserstoff bedeuten mit der Maßgabe, daß mindestens 1 Alkylrest mit mindestens 8 C-Atomen zugegen ist und die Summe der C-Atome in den Alkylresten höchstens 33, vorzugsweise hochstens 22 ausmacht, An ein Anion und x eine ganze Zahl entsprechend den negativen Ladungen des Anions bedeuten,
als Zusatz zu wäßrigen Flotten für die wasser- und/oder ölabweisende Ausrüstung von Fasermaterialien, wobei die wäßrigen Flotten mindestens ein Silikon oder eine organische Fluorverbindung enthalten.

In den Unteransprüchen 2 bis 10 werden bevorzugte Ausführungsformen der Erfindung erläutert.

Den Flottenstabilisatoren der vorliegenden Erfindung liegen die Amine der Formel (I a)
zugrunde, wobei R₁, R₂ und R₃ unabhängig voneinander einen Alkylrest mit 1 bis 22 C-Atomen oder Wasserstoff bedeuten, mit der Maßgabe, daß mindestens 1 Alkylrest mit mindestens 8 C-Atomen zugegen und die Summe der C-Atome in den Alkylresten höchstens 33, vorzugsweise höchstens 22 ausmacht, sowie die Bedingung erfüllt ist, daß die daraus erhaltenen Stabilisatoren in Wasser löslich sind. Als Beispiele für derartige Amine seien genannt:
Octylamin,
Stearylamin,
Behenylamin,
Octadecyldimethylamin,
Dodecyldiethylamin,
Palmityldimethylamin,
Dipalmitylmethylamin.

Selbstverständlich können auch technische Gemische der vorliegenden Amine zur Herstellung der Flottenstabilisatoren herangezogen werden. Als besonders wirksam haben sich Amine erwiesen, in denen R₁ einen gesättigten Alkylrest mit 8 bis 10 bzw. 16 bis 18 C-Atomen und R₂ und R₃ Wasserstoff oder den Methylrest bedeuten. Die Stabilisatoren mit C₈₋₁₀-Alkylresten sind besonders gut löslich und schaumarm und diejenigen mit C₁₆₋₁₈-Alkylresten sind besonders effektstark. Die Herstellung von erfindungsgemäß verwendbaren Flottenstabilisatoren gelingt in wässeriger Lösung dadurch, daß die beschriebenen Amine mit einem geringen Überschuß an Säuren weitgehend umgesetzt werden. Im allgemeinen werden auf 1 Mol des Amins 1,1 bis 1,45 Äquivalente an Säure zur Reaktion gebracht. Als Säuren seien dabei genannt: Bernsteinsäure, Maleinsäure, Schwefelsäure, besonders einwertige Säuren wie Propionsäure, Ameisensäure, Glykolsäure, Milchsäure, Salzsäure, Salpetersäure und ganz besonders Essigsäure. Gerade die Acetate haben sich als Flottenstabilisatoren als besonders wirksam erwiesen. Die Lösungen der Flottenstabilisatoren fallen im allgemeinen zwischen 10 und 30, insbesondere 18 bis 25 Gew.% an Aminsalz an. Es ist jedoch auch möglich, durch Entfernen des Wassers, z.B. durch Verdampfen oder durch Sprühtrocknung, pulverförmige Flottenstabilisatoren zu erhalten. Diese Arbeitsweise ist jedoch aufwendig und die erhaltenen Produkte sind teilweise weniger wirksam, so daß bevorzugt die anfallenden wässerigen Formulierungen als solche sofort eingesetzt werden.

Die Wirksamkeit der erfindungsgemäß verwendbaren Flottenstabilisatoren ist in einem weiten Rahmen gegeben. Eine Verbesserung der Effekte ist jedoch noch dadurch zu erzielen, daß denselben übliche Emulgatoren zugesetzt werden, und zwar in Mengen von 5 bis 55 Gew.%, insbesondere 10 bis 40 Gew.%, bezogen auf das Aminsalz. Die verwendeten Emulgatoren sind dem Fachmann bekannt. Es handelt sich dabei insbesondere um nicht-ionische und/oder schwach kationische Emulgatoren.

Als Emulgatoren sind Ethylenoxidaddukte von Fettalkoholen, insbesondere solche von primären und/oder sekundären, linearen bis verzweigten Alkoholen mit 8 bis 16 C-Atomen und ethoxilierte C$\frac{}{\text{6}}$ bis C₁₂-Alkylphenole, wobei die Anzahl der Ethylenoxideinheiten zwischen 6 und 30 liegt, geeignet. Als Beispiele für solche Emulgatoren seien genannt:
2,6,8-Trimethyl-4-Nonyloxihexaethylenoxiethanol, Isotridecylethoxilat mit durchschnittlich 8 Ethylenoxideinheiten, mit durchschnittlich 12 Mol Ethylenoxid ethoxilierter sekundärer Dodecylalkohol oder n-Decylalkohol und Nonylphenolpolyglykolether mit durchschnittlich 10 Ethylenoxideinheiten. Daneben sind in gleicher Weise auch stickstoffhaltige Emulgatoren, wie sie durch Ethoxilierung von Fettaminen oder Fettsäureamiden entstehen, geeignet, wobei diese Verbindungen durch Zugabe von Säuren auch in Salzform vorliegen können.
Als Beispiele, wiederum ohne Anspruch auf Vollständigkeit, seien folgende Verbindungen genannt:
Dodecyloxypropylamin ethoxiliert mit 12 bis 15 Mol Ethylenoxid in Form des Acetats, Stearylamin ethoxiliert mit durchschnittlich 20 Mol Ethylenoxid, Hexadecylamin ethoxiliert mit durchschnittlich 15 Mol Ethylenoxid in Form des Acetats und Stearinsäureamid ethoxiliert mit 25 Mol Ethylenoxid.

Die erfindungsgemäß verwendbaren Flottenstabilisatoren neigen zum Schäumen, und es hat sich deshalb als zweckmäßig erwiesen, denselben Entschäumer zuzusetzen. Als solche sind die handelsüblichen Produkte in handelsüblichen Mengen geeignet, wobei silikonfreie Entschäumer bevorzugt eingesetzt werden. Als Entschäumer seien dem Fachmann bekannte Verbindungen, wie Octadecanol, Isotridecanol, Tributylphosphat, höhere Ketone und die üblichen Entschäumer auf Basis von Silikonen bzw. Mischungen der verschiedenen Verbindungen genannt.

Die erfindungsgemäß verwendbaren Flottenstabilisatoren werden im Rahmen der öl- und bzw. oder wasserabweisenden Ausrüstung von Fasermaterialien eingesetzt. Für die ölabweisende Ausrüstung kommen die verschiedenen bekannten Chemikalien auf Basis organischer Fluorverbindungen zum Einsatz. Der Fachmann kennt die Polymeren bzw. Copolymeren auf Basis von Perfluoralkylacrylaten und auch die anderen zur Ölabweisung verwendeten Verbindungen, wie sie z.B. in der EP-B-073 364, der U.S.-A-3 356 628, der U.S.-A-3 968 066 und der U.S.-A-4 054 592, und der DE-A-34 35 618 beschrieben werden. In diesen Druckschriften werden von Fall zu Fall auch die zusammen mit den Fluorchemikalien eingesetzten Extender beschrieben (siehe hierzu auch DE-PS-1 233 874). Diese ölabweisenden Mittel werden im allgemeinen in Form von wässerigen Emulsionen angewandt, wobei die Emulsionen in der Regel 15 bis 35 Gew.% an Aktivsubstanz enthalten. Neben den bereits angesprochenen Extendern kommen zur wasserabweisenden Ausrüstung Silikone zum Einsatz. Diese Produkte bzw. die zur Anwendung kommenden Dispersionen derselben sind dem Fachmann bekannt und er wird keine Mühe haben, die entsprechenden Ausrüstungsmittel auszuwählen.

Bei den Silikonen handelt es sich in erster Linie um Dispersionen bekannter Polydimethylsiloxane und Wasserstoffmethylpolysiloxane Dose werden aus wirtschaftlichen Gründen vorwiegend eingesetzt jedoch sind auch andere bekannte Silikone durchaus im Rahmen der Erfindung verwendbar.

Die im Rahmen der Erfindung einsetzbaren Mengen an Oleophobierungs- oder Hydrophobierungsmittel bewegen sich in dem dem Fachmann bekannten Rahmen.

Selbstverständlich können den Ausrüstungsflotten, wie das der Fachmann gewohnt ist, übliche Zusatzstoffe, insbesondere Knitterfreimittel und Füllmittel, z.B. Weichgriffmittel und die dazugehörigen Katalysatoren in üblichen Mengen zugesetzt werden.

Es ist überraschend und war dem Stand der Technik keineswegs zu entnehmen, daß durch die Verwendung dieser einfachen Aminsalze hervorragende Flottenstabilisatoren zur Verfügung gestellt werden können. Diese Verbindungen zeichnen sich durch eine einfache und damit kostengünstige Herstellung aus, sind nahezu geruchsneutral und durch die niedrigere Lösungstemperatur einfach in der Handhabung. Besonders hervorzuheben ist aber, daß störende Spaltprodukte bei der Verwendung dieser Produkte nicht auftreten und somit durch den Einsatz dieser einfachen Verbindungen ein wesentlicher ökologischer Fortschritt erzielt wird.
Dabei ist aber die Wirksamkeit in vollem Umfang gegeben. So bleiben die ansonsten empfindlichen Flotten über mehrere Stunden stabil, was vor allem unter den rauheren Bedingungen der Praxis von Bedeutung ist. Außerdem werden durch den erfindungsgemäßen Zusatz der Aminsalze als Flottenstabilisatoren Walzenbeläge weitgehend vermieden, ohne daß ein negativer Einfluß auf die Ausrüstungseffekte zu beobachten ist. Durch Walzenbeläge entstehen Flecken auf der ausgerüsteten Ware, so daß der Einsatz von Flottenstabilisatoren für die öl- und/oder wasserabweisende Ausrüstung unumgänglich ist.

Die Erfindung wird durch die nachfolgenden Beispiele erläutert. In diesen Beispielen bedeuten % = Gewichtsprozent und Teile = Gewichtsteile.

### Beispiel 1

1300 g Wasser, 138 g 60%-ige Essigsäure und 34 g eines handelsüblichen Silikonentschäumers (Wirksubstanz 40 Gew.%) werden in einem 4-Liter-4-Halskolben (1. Gefaß) mit wirksamem Rührer, Innenthermometer und Rückflußkühler auf 85°C erwärmt.
In einem 2. Gefäß werden 265 g (1 Mol) hydriertes Talgfettamin (dest.; 98% primäres Amin folgender Zusammensetzung: 5% C₁₄, 32% C₁₆, 60% C₁₈, 3% ungesättigt C₁₈, Aminzahl 208 - 223) geschmolzen und ebenfalls auf 85°C erwärmt. Nach Entfernen der Heizquelle wird das geschmolzene Amin in dünnem Strahl unter kräftigem Rühren in der Weise dem 1. Gefäß zugefügt, daß die Temperatur zwischen 85 und 95°C betragt. Nach Ende der Aminzugabe wird noch 10 Minuten bei der genannten Temperatur gerührt und dann abgefüllt. Das Produkt erstarrt bei Zimmertemperatur zu einer durchsichtigen, hochviskosen Masse. Die Viskosität einer Verdünnung 1:10 mit Wasser dieser Masse liegt bei 720 mPa.s (bei 20°C). Der pH-Wert der 20%-igen Lösung beträgt ca. 4,9 (=Produkt 1).

### Beispiel 2

500 g Fettaminacetatlösung nach Beispiel 1, in der der Silikonentschäumer durch 19 g Tributylphosphat ersetzt wurde, werden mit 20 g Emulgator (Dodecyloxypropylamin ethoxyliert mit 12 bis 15 Mol Ethylenoxid in Form des Acetats) unter Rühren auf 80°C erwärmt, 15 Minuten bei dieser Temperatur gehalten und dann abgefüllt. Das bei 80°C dünnflüssige Produkt (pH-Wert 4,5) erstarrt beim Abkühlen zu einer pastösen Masse. Die Viskosität dieser Lösung nach einer Verdünnung 1:10 liegt bei 600 mPa.s (=Produkt 2).

Die Produkte aus Beispiel 1 und 2 sind, wie nachfolgende Ausrüstungsbeispiele zeigen, in hervorragender Weise zur Stabilisierung von Ausrüstungsflotten geeignet.

### Beispiel 3

In der im Beispiel 1 beschriebenen Weise werden durch Umsatz von 1 Mol der Amine mit 1,25 - 1,3 Mol der entsprechenden Säuren folgende Flottenstabilisatoren in wäßrigem Medium hergestellt (Konzentration an Aminsalz ca. 18%):
Octadecyldimethylammoniumformiat,
Hexadecylammoniumlactat,
Octyldiethylammoniumglykolat und
Behenylammoniumchlorid.

Der beschriebene Emulgator kann ohne weiteres durch 15g Stearylalkoholpolyglykolether (ethoxiliert mit durchschnittlich 15 Mol Ethylenoxid je Mol Alkohol) ersetzt werden. Anstelle der genannten Entschäumungsmittel sind ebenso 25g®FUMEXOL B der Firma CIBA-GEIGY AG geeignet.
Diese Flottenstabilisatoren sind ebenso wie im Beispiel 1 in hervorragender Weise zur Stabilisierung von Flotten zur öl- und/oder wasserabweisenden Ausrüstung geeignet, wobei die in einfacher Weise herstellbaren, preisgünstigen Stabilisatoren leicht zu verarbeiten sind und keine Geruchsbelästigungen entstehen und auch bei der Trocknung und Kondensation der behandelten Fasermaterialien keine nachteiligen Spaltstoffe auftreten.

### Beispiel 4

Es werden 1 Mol n-Decylamin und 1 Mol Bernsteinsaure in 765g Wasser bei 70°C unter Temperaturerhöhung zu einer wasserklaren niedrigviskosen Lösung (pH-Wert 4,3) umgesetzt, die beim Abkühlen zu einer kristallinen, weißen Masse mit guter Wasserlöslichkeit erstarrt.

### Ausrüstungsbeispiel

Ein Polyester-Mantelpopeline (ca. 200 g/m²) wird mit den nachfolgend genannten Flotten foulardiert (Flottenaufnahme 55 bis 60%) und durch Trocknen (10 Minuten bei 110°C) und Kondensieren (5 Minuten bei 150°C) fertiggestellt. Zur Ausrüstung wurden folgende Flotten herangezogen:

### A)Fluorcarbonausrüstung

20 g/l einer ca. 70%-igen, wässerigen Lösung von mit Methanol verethertem Dimethyloldihydroxyethylenharnstoff (enthält ca. 6% Alkalichlorid) (Komponente 1),
5 ml/l einer wässrigen, ca. 55%-igen Zinkchloridlösung (pH-Wert ca. 2,2) (Komponente 2), 2 ml/l Essigsäure 60%-ig, 30 g/l eines handelsüblichen Extenders (ca. 12% fettmodifizierter Hexamethylolmelaminmethylether, ca. 1% Emulgator, ca. 5% Propylenglykol),
25 g/l eines handelsüblichen ca. 20%-igen Oleophobierungsmittels (®SCOTCHGARD FC 251 der 3 M-Company)

### B) Silikon-Ausrüstung

- 20 g/l: Komponente (1),
- 5 ml/l: Komponente (2),
- 2 ml/l: Essigsäure 60%-ig
- 20 g/l: einer handelsüblichen, wässerigen, schwach kationischen, ca. 40%-igen Wasserstoffmethylpolysiloxanemulsion und
- 15 g/l: einer handelsüblichen, wässerigen, schwach kationischen, ca. 25%-igen Dimethylpolysiloxanemulsion.

Diesen Flotten A und B werden jeweils 3 g/l bzw. 5 g/l der Produkte nach Beispiel 1 bzw. Beispiel 2 zur Stabilisierung der Flotten zugesetzt. Zum Vergleich werden den einzelnen Flotten ebenfalls 3 g/l bzw. 5 g/l eines handelsüblichen Stabilisierungsmittels (ca. 20% Octadecyloximethylpyridiniumchlorid; Vergleichsprodukt) beigefügt. Die mit diesen Flotten erhaltenen Ausrüstungen sind in der nachfolgenden Tabelle zusammengefaßt (Prüfung der Wasserabweisung nach DIN 53888 bzw. dem Spraytest entsprechend AATCC 22-1974 und der Ölabweisung nach AATCC 118-1972):

| | Wasserabweisung | | Spraytest | Ölabweisung |
|---|---|---|---|---|
| | a | b | | |
| Flotte A) | 8,5 | 5 | 3 X 100 | 4 |
| | | 5 | | |
| | | 5 | | |
| - und 3 g/l Produkt (1) | 7,6 | 5 | 3 X 100 | 4 |
| | | 5 | | |
| | | 5 | | |
| - und 5 g/l Produkt (1) | 7,3 | 5 | 3 X 100 | 4 |
| | | 5 | | |
| | | 5 | | |
| - und 3 g/l Produkt (2) | 9,1 | 5 | 3 X 100 | 4 |
| | | 4 | | |
| | | 4 | | |
| - und 5 g/l Produkt (2) | 9,1 | 5 | 3 X 100 | 4 |
| | | 5 | | |
| | | 4 | | |
| - und 3 g/l Vergleichsprodukt | 7,6 | 5 | 3 X 100 | 4 |
| | | 5 | | |
| | | 5 | | |
| - und 5 g/l Vergleichsprodukt | 6,4 | 5 | 3 X 100 | 4 |
| | | 5 | | |
| | | 5 | | |
| a = Wasseraufnahme in %; b = Abperleffekt | | | | |

| | Wasserabweisung | | Spraytest | Ölabweisung |
|---|---|---|---|---|
| | a | b | | |
| Flotte B) | 5,3 | 4 | 3 X 100 | - |
| | | 4 | | |
| | | 4 | | |
| - und 3 g/l Produkt (1) | 6,0 | 4 | 3 X 100 | - |
| | | 4 | | |
| | | 4 | | |
| - und 5 g/l Produkt (1) | 6,0 | 4 | 3 X 100 | - |
| | | 4 | | |
| | | 4 | | |
| - und 3 g/l Produkt (2) | 5,7 | 4 | 3 X 100 | - |
| | | 4 | | |
| | | 4 | | |
| - und 5 g/l Produkt (2) | 6,7 | 4 | 3 X 100 | - |
| | | 4 | | |
| | | 4 | | |
| - und 3 g/l Vergleichsprodukt | 8,0 | 4 | 3 X 100 | - |
| | | 4 | | |
| | | 4 | | |
| - und 5 g/l Vergleichsprodukt | 7,5 | 4 | 3 X 100 | - |
| | | 4 | | |
| | | 4 | | |

Die gesamten Ergebnisse des Ausrüstungsbeispiels zeigen, daß die erfindungsgemäßen Flottenstabilisatoren keinen negativen Einfluß auf die Hydrophobier- und Oleophobiereffekte haben und auch in hohem Maße wirksam sind, denn selbst unter extremen Betriebsbedingungen sind, die Ausrüstungsflotten mindestens 8 Stunden haltbar.

## Patentansprüche

1. Verwendung von wasserlöslichen Salzen von Aminen der allgemeinen Formel (I) in der R₁, R₂ und R₃ unabhängig voneinander einen Alkylrest mit 1 bis 22 C-Atomen oder Wasserstoff bedeuten mit der Maßgabe, daß mindestens 1 Alkylrest mit mindestens 8 C-Atomen zugegen ist und die Summe der C-Atome in den Alkylresten höchstens 33, vorzugsweise höchstens 22 ausmacht, An ein Anion und x eine ganze Zahl entsprechend den negativen Ladungen des Anions bedeuten,
als Zusatz zu wäßrigen Flotten für die wasser- und/oder ölabweisende Ausrüstung von Fasermaterialien, wobei die wäßrigen Flotten mindestens ein Silikon oder eine organische Fluorverbindung enthalten.

2. Verwendung nach Anspruch 1, dadurch gekennzeichnet, daß die Salze in Mengen von 1 bis 10, insbesondere 2 bis 6 g/l eingesetzt werden.

3. Verwendung nach Anspruch 1 oder 2, dadurch gekennzeichnet, daß R₁ ein Alkylrest mit 8 bis 10 bzw. 16 bis 18 C-Atomen und R₂ und R₃ Wasserstoff oder den Methylrest bedeuten.

4. Verwendung nach einem oder mehreren der Ansprüche 1 bis 3, dadurch gekennzeichnet, daß An ein einwertiges Anion und x dementsprechend gleich 1 bedeuten.

5. Verwendung nach einem oder mehreren der Ansprüche 1 bis 4, dadurch gekennzeichnet, daß An Formiat, Glykolat, Lactat, Chlorid, Nitrat oder insbesondere Acetat bedeutet.

6. Verwendung nach einem oder mehreren der Ansprüche 1 bis 5, dadurch gekennzeichnet, daß als Aminsalz Stearylammoniumacetat, Octylammoniumacetat, Talgfettammoniumacetat und/oder Octadecyldimethylammoniumacetat verwendet wird.

7. Verwendung nach einem oder mehreren der Ansprüche 1 bis 6, dadurch gekennzeichnet, daß die Salze in Form von wäßrigen Lösungen eingesetzt werden, die 10 bis 30, insbesondere 18 bis 25 Gew.% Aminsalz (gerechnet als Feststoff) enthalten.

8. Verwendung nach einem oder mehreren der Ansprüche 1 bis 7, dadurch gekennzeichnet, daß die Flotten zusätzlich übliche Emulgatoren, insbesondere nichtionische und/oder schwach kationische Emulgatoren enthalten.

9. Verwendung nach Anspruch 8, dadurch gekennzeichnet, daß die Emulgatoren in Mengen von 10 bis 40 Gew.%, bezogen auf Aminsalz, zugesetzt worden sind.

10. Verwendung nach einem oder mehreren der Ansprüche 1 bis 9, dadurch gekennzeichnet, daß die Flotten zusätzlich übliche Entschäumungsmittel in üblichen Mengen enthalten.

## Claims

1. Use of water-soluble salts of amines of the general formula (I) in which R₁, R₂ and R₃ independently of one another denote an alkyl radical having 1 to 22 C atoms or hydrogen, with the proviso that at least one alkyl radical having at least 8 C atoms is present and the total of the C atoms in the alkyl radicals is not more than 33, preferably not more than 22, An denotes an anion and x denotes an integer corresponding to the negative charges of the anion, as an addition to aqueous liquors for water-and/or oil-repellant treatment of fibre materials, the aqueous liquors containing at least one silicone or one organic fluorine compound.

2. Use according to Claim 1, characterised in that the salts are employed in amounts of 1 to 10, in particular 2 to 6 g/l.

3. Use according to Claim 1 or 2, characterised in that R, denotes an alkyl radical having 8 to 10 or 16 to 18 C atoms and R₂ and R₃ denote hydrogen or the methyl radical.

4. Use according to one or more of Claims 1 to 3, characterised in that An denotes a monovalent anion and x accordingly denotes 1.

5. Use according to one or more of Claims 1 to 4, characterised in that An denotes formate, glycolate, lactate, chloride, nitrate or, in particular, acetate.

6. Use according to one or more of Claims 1 to 5, characterised in that stearylammonium acetate, octylammonium acetate, tallow fat-ammonium acetate and/or octadecyldimethylammonium acetate is used as the amine salt.

7. Use according to one or more of Claims 1 to 6, characterised in that the salts are employed in the form of aqueous solutions which contain 10 to 30, in particular 18 to 25% by weight of amine salt (calculated as the solid).

8. Use according to one or more of Claims 1 to 7, characterised in that the liquors additionally contain customary emulsifiers, in particular non-ionic and/or weakly cationic emulsifiers.

9. Use according to Claim 8, characterised in that the emulsifiers have been added in amounts of 10 to 40% by weight, based on the amine salt.

10. Use according to one or more of Claims 1 to 9, characterised in that the liquors additionally contain customary foam suppressants in the customary amounts.

## Revendications

1. Utilisation de sels d'amines solubles dans l'eau de formule générale (I) : dans laquelle les radicaux R₁, R₂ et R₃, indépendamment les uns des autres, représentent chacun un radical alkyle ayant de 1 à 22 atomes de carbone ou un hydrogène, du moment qu'est présent au moins 1 radical alkyle ayant au moins 8 atomes de carbone et que le total des atomes de carbone des fragments alkyle est au plus de 33 et de préférence au plus de 22, An est un anion, et x est un nombre entier correspondant aux charges négatives de l'anion, en tant qu'additif à des bains aqueux pour réaliser sur les matériaux fibreux un apprêt hydrophobe et / ou oléophobe, les bains aqueux contenant au moins une silicone ou un composé organique du fluor.

2. Utilisation selon la Revendication 1, caractérisée en ce que les sels sont utilisés en des quantités de 1 à 10 et en particulier de 2 à 6 g/l.

3. Utilisation selon la Revendication 1 ou 2, caractérisée en ce que R₁ est un radical alkyle ayant de 8 à 10 ou de 16 à 18 atomes de carbone, et que R₂ et R₃ représentent chacun un hydrogène ou le radical méthyle.

4. Utilisation selon l'une ou plusieurs des Revendications 1 à 3, caractérisée en ce que An est un anion monovalent et x est en conséquence égal à 1.

5. Utilisation selon l'une ou plusieurs des Revendications 1 à 4, caractérisée en ce que An représente l'anion formiate, glycolate, lactate, chlorure, nitrate ou en particulier acétate.

6. Utilisation selon l'une ou plusieurs des Revendications 1 à 5, caractérisée en ce que le sel d'amine utilisé est l'acétate de stéarylammonium, l'acétate d'octylammonium, l'acétate de (alkyle dérivé du suif)-ammonium et/ou l'acétate d'octadécyldiméthylammonium.

7. Utilisation selon l'une ou plusieurs des Revendications 1 à 6, caractérisée en ce que les sels sont utilisés sous forme de solutions aqueuses contenant de 10 à 30 et en particulier de 18 à 25 % en poids du sel d'amine (calculé sous forme d'extrait sec).

8. Utilisation selon l'une ou plusieurs des Revendications 1 à 7, caractérisée en ce que les bains contiennent en outre des émulsifiants usuels, en particulier des émulsifiants non ioniques et/ou faiblement cationiques.

9. Utilisation selon la Revendication 8, caractérisée en ce que les émulsifiants ont été ajoutés en des quantités de 10 à 40 % en poids par rapport au sel d'amine.

10. Utilisation selon l'une ou plusieurs des Revendications 1 à 9, caractérisée en ce que les bains contiennent en outre, en des quantités usuelles, des agents antimoussants usuels.
